# FASCICULE DE BREVET EUROPEEN

(11) **EP 2 146 610 B1**
(45) Date de publication et mention de la délivrance du brevet: **26.08.2020**
(21) Numéro de dépôt: 08787898.9
(22) Date de dépôt: 03.04.2008
(51) Int. Cl.: A47K 10/16

(54) **ROULEAU DE FEUILLES DE PRODUIT ABSORBANT DE TYPE PAPIER TOILETTE**
ROLLE MIT TOILETTENPAPIERÄHNLICHEN SAUGPRODUKTBLÄTTERN
ROLL OF ABSORBING PRODUCT SHEETS OF THE TOILET PAPER TYPE

(30) Priorité: 13.04.2007 FR 0702685
(43) Date de publication de la demande: 27.01.2010
(73) Titulaire: Essity Operations France, 93400 Saint-Ouen (FR)
(72) Inventeur: BARREDO, Donald, F-68040 Ingersheim (FR)
(74) Mandataire: Hoffmann Eitle
(86) Numéro de dépôt international: PCT/FR2008/000459
(87) Numéro de publication internationale: WO 2008/142264

(56) Documents cités:
- EP-A- 1 400 199
- EP-A- 1 845 193
- DE-A1- 2 238 005
- US-A- 4 601 938

## Description

La présente invention concerne un rouleau à usage de papier toilette selon le préambule de la revendication 1.

Elle a pour objet un rouleau composé d'articles à base d'un (ou essentiellement réalisés en un) produit cellulosique fibreux. Plus particulièrement, elle a pour objet un rouleau dont chaque feuille qui le compose présente des caractéristiques particulières liées à son épaisseur et à sa résistance à la traction.

On connaît déjà, d'une façon générale, des produits du type susvisé conditionnés sous la forme de rouleaux. Dans ces rouleaux, les feuilles de produit à distribuer sont habituellement enroulées sur un mandrin central de section cylindrique en carton ou similaire. Dans le domaine concerné, lesdites feuilles enroulées intéressant l'usager sont classiquement réalisées à partir de produits cellulosiques fibreux en (ou majoritairement en) ouate de cellulose et assemblées sous la forme d'un ou de plusieurs plis liés superposés, lesdites feuilles pouvant être séparées entre elles, dans le sens perpendiculaire au sens de déroulement des feuilles, par des lignes perforées dites de pré-découpe permettant d'arracher ou de détacher une ou plusieurs feuilles du rouleau.

Le document DE 2 238 005 divulgue des produits en ouate de cellulose ou en papier, en particulier des produits en papier multiplis.

Le document EP 1 400 199 divulgue un rouleau de papier toilette et son procédé de production.

Le document US 4,601,938 divulgue un article approprié pour nettoyer des surfaces, ledit article étant sous la forme d'un substrat humide imprégné.

Dans le cas de rouleaux de feuilles multiplis, les différents plis superposés sont, selon l'usage destiné de la feuille et/ou les exigences imposées par les consommateurs et/ou les contraintes de production, plus ou moins fortement liés entre eux en utilisant différentes techniques d'assemblage desdits plis.

Le plus souvent, l'association des plis dans un produit multiplis essentiellement en ouate de cellulose est réalisée par application d'une colle entre lesdits plis. Ledit collage est effectué au moyen de tout produit adhésif généralement utilisé dans le domaine des papiers sanitaires et domestiques pour associer des plis entre eux tel que, par exemple un alcool polyvinylique en solution dans un milieu aqueux. Cette association par collage peut être combinée à un autre type, tout aussi classique, d'association de plis qui est purement mécanique et qui consiste à déformer localement, par écrasement, les plis afin que ces derniers, imbriqués les uns dans les autres sous la pression d'un cylindre, soient maintenus ensemble une fois l'opération d'association terminée.

A partir d'un certain nombre de plis à associer, notamment dès lors que l'on associe plus de trois plis ou groupe de plis, des problèmes de divers ordres peuvent apparaître.

Tout d'abord des problèmes purement techniques d'association des plis. On connaît différents moyens pour les surmonter. Mais dans la plupart des cas, les feuilles épaisses ne sont pas souples. « Epaisses » signifie ici « supérieures à 0,75 mm ».

Par ailleurs, on sait que l'épaisseur peut nuire à la liaison entre les feuilles successives, au niveau des lignes de prédécoupes qui constituent habituellement la liaison entre les feuilles formant le rouleau. On a déjà observé des problèmes de rupture à ce niveau: par exemple les feuilles se détachent les unes des autres sur le rouleau lui-même.

De façon surprenante et inattendue, les rouleaux selon l'invention ne présentent pas de tels inconvénients.

En outre, des feuilles trop rigides ne conviennent pas pour une utilisation comme papier toilette.

S'agissant par ailleurs de réaliser des rouleaux, les feuilles qui le constituent doivent pouvoir s'enrouler facilement même au centre du rouleau là où le rayon de courbure est le plus faible.

Un autre paramètre très important pour les applications papier toilette a trait à l'épaisseur et à la résistance à sec des feuilles constituant le rouleau.

Comme il apparaît sur le tableau ci-après, et contrairement à une idée reçue, lorsque les produits existants sont épais, ils ne sont pas particulièrement résistants pour autant, notamment en sens travers c'est-à-dire perpendiculairement au sens de déroulement du rouleau.

Or il est très important pour des utilisations comme papier toilette, que le produit soit à la fois épais et résistant.

Ainsi, l'invention a pour objet un rouleau à usage de papier toilette, formé d'une bande enroulée d'un produit cellulosique fibreux ladite bande comprenant au moins trois plis superposés et associés, ladite bande ayant une résistance à la traction R_{ST} selon sa largeur.

Conformément à l'invention, le produit P de l'épaisseur totale E de la bande par sa résistance R_{ST} est supérieur à 190 mm.N/m, E étant exprimée en mm et R_{ST} en N/m : P = E x R_{ST} et P > 190 mm.N/m.

Cette caractéristique assure notamment un confort et une fiabilité d'utilisation tout à fait remarquables, nouveaux et inattendus.

L'invention concerne donc un produit multiplis selon lequel « pli » peut être compris comme groupe de plis en ce sens qu'un groupe de plis est un ensemble de plusieurs plis superposés et associés entre eux en phase humide.

Conformément à l'invention, l'un au moins des plis formant ladite bande est fabriqué en phase humide selon une technique de type TAD et/ou l'un au moins des plis formant ladite bande est fabriqué selon une technique de type CWP

Le pli de type TAD peut être préférentiellement placé de façon à être visible sur l'extérieur du rouleau.

Par ailleurs, le grammage de ladite bande est compris entre 30 et 150 g/m², de préférence entre 85 et 115 g/m².

D'autres caractéristiques, détails et avantages de la présente invention apparaîtront mieux à la lecture de la description qui va suivre faite à titre illustratif et nullement limitatif en référence aux dessins annexés sur lesquels :
- la figure 1 est un exemple de rouleau selon l'invention ; et
- la figure 2 est une coupe transversale d'une feuille selon un mode de réalisation de l'invention.

Ainsi, le rouleau selon l'invention est destiné à usage de papier toilette. Un tel rouleau correspond à la définition suivante : un diamètre externe supérieur à 60 mm, habituellement de l'ordre d'une centaine de mm et pouvant atteindre 200 voire 300 mm dans le cas d'usage en collectivités.

La bande en ouate de cellulose formant les rouleaux visés par l'invention peut présenter une largeur comprise entre 80 et 120 mm, et elle peut présenter ou non des prédécoupes (30) transversales à sa longueur, préférentiellement disposées à intervalles réguliers.

Lorsque des prédécoupes (30) sont présentes, une succession de feuilles (10, 20) est donc formée et l'on considère au sens de l'invention, qu'une feuille à usage de papier toilette présente une longueur comprise 30 entre 90 mm et 250 mm, et une largeur comprise entre 80 mm et 120 mm.

Par ailleurs les feuilles sont reliées entre elles par des perforations et tenons dont le pourcentage peut varier de 10 à 70 % ; les perforations (ou incisions) peuvent être ou non régulièrement réparties sur la largeur de la bande.

Couramment, le grammage de telles bandes est compris entre environ 70 g/m² et 150 g/m².

En outre chaque pli constituant la bande enroulée peut être fabriqué au préalable en voie humide selon une technique dite CWP, bien connue de l'Homme du Métier et qui de ce fait ne sera pas davantage explicitée.

La bande enroulée multiplis selon l'invention peut comprendre uniquement des plis ainsi formés.

Sans sortir du cadre de l'invention, les plis peuvent être fabriqués en phase humide selon une technique dite TAD (through air drying) connue en elle-même et qui consiste, globalement, à projeter un ensemble de fibres papetières sur une toile afin de former un matelas, à transférer ce matelas contre la surface d'un cylindre de séchage poreux, à faire traverser le matelas par des jets d'air issus dudit cylindre, puis à transférer le pli ainsi formé sur un cylindre dit de crêpage. On forme ainsi un ou plusieurs plis.

Des plis formés en phase humide sont connus de la demande EP 1 353 010.

L'association des plis pourra être réalisée avec une installation qui pourra comprendre ou non une unité d'encollage.

L'invention concerne en outre des feuilles multi plis comprenant à la fois des plis obtenus selon une technique conventionnelle (dite CWP) et des plis réalisés selon la technique TAD.

Les plis de type TAD peuvent constituer les deux faces extérieures de telles feuilles. Un toucher très doux est alors obtenu. Les plis intérieurs peuvent être réalisés selon une technique CWP ou autre.

Sans sortir du cadre de l'invention, les plis extérieurs peuvent être fabriqués en voie humide selon une technique conventionnelle (CWP) et former les deux faces extérieures de la feuille. Dans cette configuration, les plis intérieurs peuvent être réalisés selon une technique de type TAD.

Bien entendu, une combinaison de plis visant à obtenir une feuille ayant une face formée d'un pli conventionnel et une face formée selon une technique de type TAD, peut aussi être réalisée sans sortir du cadre de l'invention.

On choisira l'une ou l'autre des combinaisons selon le cas d'espèce c'est-à-dire en fonction du toucher, de l'absorption, de la souplesse prioritairement souhaitées, en encore selon des contraintes d'ordre économique.

La figure 2 donne un exemple de feuille comprenant trois plis 1, 2, 3 superposés et associés entre eux au niveau de certains points 4.

Par ailleurs, il est parfaitement envisageable de réaliser une bande enroulée selon l'invention sans utiliser de colle pour associer les plis, quelque soit la nature de chacun des plis (ou groupe de plis) qui constitue ladite bande enroulée.

De façon nouvelle et inattendue il a été constaté qu'un rouleau à usage de papier toilette formé d'une bande enroulée dont l'épaisseur et la résistance sens travers sont tels que P = E x R_{ST} > 190 mm.N/m, présente des avantages notables vis-à-vis de l'art antérieur.

**Le tableau comparatif ci-dessous donne les valeurs suivantes :**

| Produit | Epaisseur | Résistance ST | Produit |
|---|---|---|---|
| | mm | N/m | E x Rst |
| 9 plis | 1,11 | 392 | 435,1 |
| INV TAD 5 plis (1tad+3cwp) | 0,77 | 365 | 281,1 |
| 6 plis | 0,9 | 260 | 234,0 |
| INV TAD 5 plis (2tad+1cwp) | 0,93 | 242 | 225,1 |
| 7 plis | 0,94 | 234 | 220,0 |
| Moltonel | 0,62 | 180 | 111,6 |
| Lotus Confort | 0,32 | 97 | 31,0 |
| Lotus Petite Fleur | 0,33 | 87 | 28,7 |

Dans ce tableau R_{ST} est la résistance à la traction de la bande enroulée selon un sens perpendiculaire au sens de déroulement du rouleau.

La « résistance à la traction » ou plus précisément « résistance à la rupture par traction » définie dans la norme NF EN 12625-4, partie 4, est la force maximale de traction, supportée par unité de largeur d'une éprouvette de papier tissue ou de produit tissue jusqu'à la rupture, dans un essai de traction. Le principe de cet essai est d'étirer jusqu'à la rupture, à une vitesse constante d'allongement de 50 mm/min, une éprouvette de 50 mm de large et d'au moins 250 mm de long.

Pour ce faire, on place successivement les échantillons à mesurer, entre deux mâchoires d'un appareil d'essai (tel que précisément défini dans la norme EN 12625-4) : au moins 20 échantillons sont soumis à l'essai.

Les mâchoires de l'appareil s'écartent l'une de l'autre à une vitesse constante d'environ 50 mm/min, on enregistre toutes les valeurs significatives des forces lors de la rupture des échantillons.

Puis on calcule la moyenne desdites forces de rupture : F (exprimée en N), afin de déterminer la résistance moyenne à la rupture en traction Fm exprimée en N/m telle que : $Fm = \frac{F \times {10}^{3}}{Wi}$ Avec wi : largeur initiale de l'éprouvette (normalement 50 mm).

Pour les applications préférées de l'invention, R_{ST} est compris entre 200 et 500 N/m et préférentiellement supérieure à 250 N/m, à condition que le produit P soit supérieur à 190 mm.N/m.

E est l'épaisseur mesurée de la feuille (ou de la bande) obtenue selon la norme Européenne EN 12625-3, tandis que Ep est l'épaisseur moyenne d'un pli de ladite feuille. Plus précisément Ep est l'épaisseur totale de la feuille divisée par le nombre de plis formant ladite feuille (en bande).

Au sens de l'invention, l'épaisseur E est comprise entre 0,75 et 1,5 mm, préférentiellement autour de 0,90 mm.

Le tableau comparatif ci-dessus montre clairement que les produits selon l'art antérieur, à savoir ceux correspondant aux trois dernières lignes du tableau nommées « MOLTONEL », « LOTUS CONFORT » et « LOTUS PETITE FLEUR » présentent un produit P inférieur à 190 mm.N/m.

Les produits « MOLTONEL », « LOTUS CONFORT » et « LOTUS PETITE FLEUR » correspondent à des rouleaux de papier toilette fabriqués et commercialisés par la demanderesse sous ces trois noms de marque déposée ; et dont les feuilles sont constituées de deux ou trois plis, de type CWP.

## Revendications

1. Rouleau à usage de papier toilette, formé d'une bande enroulée d'un produit cellulosique fibreux, ladite bande comprenant au moins trois plis (1, 2, 3) superposés et associés, ladite bande ayant une résistance à la traction R_{ST} selon sa largeur (I), **caractérisé en ce que** :
ladite bande a une épaisseur totale E comprise entre 0,75 et 1,5 mm mesurée selon la norme ISO 12625-3,
le produit P de l'épaisseur totale E de la bande par sa résistance R_{ST} est supérieur à 190 mm·N/m, et
l'un au moins des plis formant ladite bande est fabriqué en phase humide selon une technique de type TAD et/ou l'un au moins des plis formant ladite bande est fabriqué en phase humide selon une technique de type CWP.

2. Rouleau selon la revendication 1, **caractérisé en ce qu'**il est constitué d'une succession de feuilles (10, 20) séparables entre elles par des lignes de prédécoupes (30).

3. Rouleau selon la revendication 2, **caractérisé en ce que** chaque feuille (10, 20) présente une longueur comprise entre 90 mm et 250 mm, et une largeur comprise entre 80 mm et 120 mm.

4. Rouleau selon l'une quelconque des revendications précédentes, **caractérisé en ce que** chaque pli formant ladite bande comprend un groupe de plis.

5. Rouleau selon l'une quelconque des revendications précédentes, **caractérisé en ce que** le grammage de ladite bande est compris entre 30 et 150 g/m², de préférence entre 85 et 115 g/m².

## Patentansprüche

1. Rolle zur Verwendung als Toilettenpapier, die aus einer aufgerollten Bahn eines faserigen Celluloseprodukts gebildet ist, wobei die Bahn mindestens drei übereinanderliegende und miteinander verbundene Lagen (1, 2, 3) umfasst, wobei die Bahn eine Zugfestigkeit R_{ST} entlang ihrer Breite (I) aufweist, **dadurch gekennzeichnet, dass**:
die Bahn eine Gesamtdicke E von zwischen 0,75 und 1,5 mm aufweist, bestimmt nach ISO-Norm 12625-3,
das Produkt P aus der Gesamtdicke E der Bahn und ihrer Festigkeit Rₛₜ größer als 190 mm·N/m ist, und
mindestens eine der die Bahn bildenden Lagen in der Nassphase nach einem Verfahren vom Typ TAD hergestellt ist und/oder mindestens eine der die Bahn bildenden Lagen in der Nassphase nach einem Verfahren vom Typ CWP hergestellt ist.

2. Rolle gemäß Anspruch 1, **dadurch gekennzeichnet, dass** sie aus einer Abfolge von Blättern (10, 20) zusammengesetzt ist, die durch vorgeschnittene Linien (30) voneinander abtrennbar sind.

3. Rolle gemäß Anspruch 2, **dadurch gekennzeichnet, dass** jedes Blatt (10, 20) eine Länge von zwischen 90 mm und 250 mm und eine Breite von zwischen 80 mm und 120 mm aufweist.

4. Rolle gemäß einem der vorhergehenden Ansprüche, **dadurch gekennzeichnet, dass** jede der die Bahn bildenden Lagen eine Gruppe von Lagen umfasst.

5. Rolle gemäß einem der vorhergehenden Ansprüche, **dadurch gekennzeichnet, dass** die Grammatur der Bahn zwischen 30 und 150 g/m² liegt, vorzugsweise zwischen 85 und 115 g/m².

## Claims

1. Roll for use as toilet paper, formed of a rolled strip of a cellulose-fibre product, said strip comprising at least three superposed and associated plies (1, 2, 3), said strip having a tensile strength R_{ST} across its width (1), **characterised in that**:
said strip has a total thickness E between 0.75 and 1.5 mm inclusive measured according to the ISO standard 12625-3,
the product P of the total thickness E of the strip times its strength R_{ST} is greater than 190 mm*N/m, and
at least one of the plies of which said strip is formed is wet laid using a technique of the TAD type and/or at least one of the plies of which said strip is formed is wet laid using a technique of the CWP type.

2. Roll according to claim 1, **characterised in that** it consists of a succession of sheets (10, 20) that can be separated from one another along precut lines (30).

3. Roll according to claim 2, **characterised in that** each sheet (10, 20) has a length between 90 mm and 250 mm inclusive and a width between 80 mm and 120 mm inclusive.

4. Roll according to any one of the preceding claims, **characterised in that** each ply of which said strip is formed comprises a group of plies.

5. Roll according to any one of the preceding claims, **characterised in that** a basis weight of said strip is between 30 and 150 g/m² inclusive, preferably between 85 and 115 g/m² inclusive.
